# EUROPÄISCHE PATENTSCHRIFT

(11) **EP 0 953 068 B1**
(45) Veröffentlichungstag und Bekanntmachung des Hinweises auf die Patenterteilung: **10.10.2001**
(21) Anmeldenummer: 97951999.8
(22) Anmeldetag: 28.11.1997
(51) Int. Cl.: C23D 5/06, C03C 8/14

(54) **SCHICHTKÖRPER MIT NACHLEUCHTEIGENSCHAFTEN, VERFAHREN ZU DESSEN HERSTELLUNG UND DESSEN VERWENDUNG**
STRATIFIED COMPOSITE WITH PHOSPHORESCENT PROPERTIES, METHOD FOR THE PRODUCTION AND THE USE THEREOF
STRATIFIE A PROPRIETES DE PHOSPHORESCENCE, SON PROCEDE DE FABRICATION ET SON UTILISATION

(30) Priorität: 29.11.1996 DE 19649662
(43) Veröffentlichungstag der Anmeldung: 03.11.1999
(73) Patentinhaber: RIEDEL-DE HAEN AKTIENGESELLSCHAFT, D-30926 Seelze (DE)
(72) Erfinder: BRETSCHNEIDER, Annett, D-08312 Lauter (DE); KÜHN, Wolfgang, D-08312 Lauter (DE); WIECZORECK, Jürgen, D-30823 Garbsen (DE); WINTERFELDT, Andreas, D-30890 Egestorf (DE)
(74) Vertreter: Ricker, Mathias, Dr.Dipl.-Chem.
(86) Internationale Anmeldenummer: EP9706638
(87) Internationale Veröffentlichungsnummer: WO9823791

(56) Entgegenhaltungen:
- EP-A- 0 427 049
- BE-A- 426 424
- CH-A- 166 802
- FR-A- 897 807
- PATENT ABSTRACTS OF JAPAN vol. 008, no. 003 (C-203), 7.Januar 1984 & JP 58 173182 A (SHIGAKEN), 12.Oktober 1983,
- CHEMICAL ABSTRACTS, vol. 114, no. 2, 14.Januar 1991 Columbus, Ohio, US; abstract no. 11018k, MOA XIANGHUI ET AL. : "Study of [nonradioactive]luminous enamels from II-VI compounds" Seite 268; XP000317169 & HUNAN SHIFAN DAXUE ZIRAN KEXUE XUEBAO, Bd. 13, Nr. 1, 1990, Seiten 43-46,

## Beschreibung

Die vorliegende Erfindung betrifft einen Schichtkörper, der ein Substrat und, darauf ein- oder beidseitig aufgebracht, mindestens eine Schicht, die ein Email enthält, umfaßt, wobei die Schicht mindestens einen Leuchtstoff enthält. Ein derartiger Schichtkörper besitzt Nachleuchteigenschaften. Ferner betrifft die vorliegende Erfindung ein Verfahren zur Herstellung des oben definierten Schichtkörpers, dessen Verwendung, um einem damit versehenen Gegenstand Nachleuchteigenschaften zu verleihen, sowie diese Gegenstände an sich.

Der erfindungsgemäße Schichtkörper kann überall dort verwendet werden, wo durch plötzlichen Ausfall der Allgemeinbeleuchtung eine Gefahrensituation für Menschen eintreten kann. Dies kann vorgenommen werden in Form von Kennzeichnungen und Sicherheitszeichen im Rahmen eines langnachleuchtenden Sicherheitsleitsystems, um Menschen auf vorgegebenem Rettungsweg sicher zu einem Ausgang bzw. zu einem sicheren Bereich zu führen.

Verfahren zur Herstellung von langnachleuchtenden Stahlemails sind bekannt. Die Herstellung von langnachleuchtenden Stahlemails erfolgte bislang unter Verwendung von Leuchtpigmenten auf Basis von Zinksulfiden.

Um bestimmte Mindestnachleuchtwerte erzielen zu können, mußte ein relativ dicker leuchtstoffhaltiger Emailüberzug gewählt werden. Im Rahmen dieser Verfahren besteht keine technische Möglichkeit, dünne, flexible und damit mehr oder weniger universell einsetzbare Substrate, z.B. Folien auf Basis von Aluminium oder Aluminiumlegierungen, zu emaillieren.

Der Versuch, die Schichtdicken von Emails durch den Einsatz von kaschierten Folien zu senken, führte aber zu Schichtkörpern, die partiell brennbar oder thermisch zersetzbar sind. Solche langnachleuchtenden Schichtkörper zeigen gute Nachleuchtwerte, besitzen aber den entscheidenden Nachteil der thermischen Zersetzbarkeit. Diese thermische Zersetzung von Kunststoffen ist immer verbunden mit der Freisetzung von reizenden und giftigen Gasen und macht solche Schichtkörper deshalb für eine Reihe von Anwendungen unbrauchbar.

Die BE-A 426 424 betrifft ein Verfahren zum Emailieren von Gegenständen mit nichtradioaktiven lumineszierenden Pulvern, das dadurch gekennzeichnet ist, daß das lumineszierende Pulver vor seiner Verwendung bis auf 1300°C erhitzt und das Verbacken des Pulvers nach dem Aufbringen desselben auf den Gegenstand bei einer Temperatur zwischen 500 und 900°C durchgeführt wird.

Die CH-A 166 802 betrifft ein Verfahren zur Herstellung einer Zusammensetzung für lumineszierende Emails, das dadurch gekennzeichnet ist, daß die zur Bildung eines Emails geeigneten Komponenten vermischt und verschmolzen werden, anschließend fein pulverisiert werden und abschließend das erhaltene Pulver mit einer phosphoreszierenden Verbindung vermischt wird.

Die FR-A 897 807 betrifft ein weiteres Verfahren zur Herstellung lumineszierender Emails, wie darin definiert.

Ein Verfahren zum Aufbringen einer Leuchtstoffschicht auf einen Leuchtschirmträger unter Verwendung von Leuchtstoffipulver und Glaslotpulver und Anwendung einer das Glaslotpulver erweichenden Temperatur, wobei gemäß dieser Druckschrift die Leuchtstoffleilchen zunächst mit dem Glaslotpulver ummantelt werden, und dann die ummantelten Leuchtstoffteilchen auf den Leuchtstoffträger aufgebracht und aufgeschmolzen wird in der EP-A 0 427 049 offenbart.

Gemäß des Abstracts CA 114, 11018k, Moa Xianghui et al., "Study of [nonradioactive]luminous enamels from II-VI compounds", Seite 268 und Hunan Shifan Daxue Ziran Kexue Xuebao, Bd. 13, Nr. 1, 1990, Seiten 43-46 einer wissenschaftlichen Publikation in chinesischer Sprache wird dort ein lumineszierendes Email beschrieben, das einen nicht-radioaktiven lumineszierenden Leuchtstoff umfaßt.

Der vorliegenden Erfindung lag somit die Aufgabe zugrunde, Schichtkörper mit guten Nachleuchteigenschaften herzustellen, die vorzugsweise nicht brennbar sind und bei Wärmeeinwirkung keine reizenden oder giftigen Gase freisetzen. Ferner sollen diese Schichtkörper durch Siebdruck oder auch durch andere Druckverfahren frei gestaltbar sein.

Darüber hinaus sollen die Schichtkörper kostengünstig herstellbar, einsetzbar und problemlos austauschbar sein.

Diese und weitere Aufgaben werden durch den erfindungsgemäßen Schichtkörper gelöst.

Demgemäß betrifft die vorliegende Erfindung einen Schichtkörper, umfassend ein Substrat, das vorzugsweise Aluminium oder eine Aluminiumlegierung enthält, und, darauf ein- oder beidseitig aufgebracht, mindestens eine Schicht, die ein Email enthält, dadurch gekennzeichnet, daß die mindestens eine Schicht aus Email einen Leuchtstoff auf Basis eines Erdalkalialuminats enthält.

Sofern bei der Anwendung vollständige Nichtbrennbarkeit vonnöten ist, kann der erfindungsgemäße Schichtkörper frei von Kunststoffen ausgeführt werden.

Als Substrat im erfindungsgemäßen Schichtkörper können alle emaillierbaren Substrate, insbesondere solche auf Metall-Basis, wie z.B. Eisenwerkstoffe, Aluminium oder eine Aluminiumlegierung enthaltende Werkstoffe, Kupfer-, Silber, Gold- und Titan-haltige Werkstoffe eingesetzt werden. Vorzugsweise wird ein Substrat eingesetzt, das Aluminium oder eine Aluminiumlegierung enthält.

Obwohl bezüglich der Dicke und der Struktur des Substrats keine besonderen Beschränkungen existieren, werden vorzugsweise Lochbleche mit einer Dicke von etwa 0,2 bis etwa 2,5 mm, weiter bevorzugt etwa 0,5 bis etwa 2,0 mm und insbesondere etwa 0,5 bis etwa 1,5 mm, oder Folien mit einer Dicke von etwa 50 bis etwa 500 *µ*m, weiter bevorzugt etwa 100 bis etwa 400 *µ*m und insbesondere etwa 200 bis etwa 300 *µ*m, eingesetzt. Eine Beschränkung bezüglich der freien Lochfläche der Lochbleche existiert praktisch nicht, vorzugsweise werden jedoch Lochbleche mit einer freien Lochfläche von etwa 20 bis etwa 45 % eingesetzt.

Prinzipiell können im Rahmen der vorliegenden Erfindung als Substrat alle bekannten Aluminiumlegierungen verwendet werden, wobei als wichtigste Legierungszusätze Kupfer, Magnesium, Silicium, Mangan und Zink sowie Gemische aus zwei oder mehr davon und, in kleineren Mengen, Nickel, Cobalt, Chrom, Vanadium, Titan, Blei, Zinn, Cadmium, Wismut, Zirconium und Silber sowie Gemische aus zwei oder mehr davon zu nennen sind.

Ferner umfaßt der erfindungsgemäße Schichtkörper eine Schicht, die ein Email enthält, die entweder ein- oder beidseitig auf dem oben definierten Substrat aufgebracht wird.

Die Bezeichnung "Email", wie sie im Rahmen der vorliegenden Anmeldung verwendet wird, entspricht der Definition gemäß "Email und Emailliertechnik", Petzold/Pöschmann, Deutscher Verlag für Grundstoffindustrie, Leipzig/Stuttgart, 2. überarbeitete Auflage 1992, Seite 15. Demnach ist Email eine durch Schmelzen oder Fritten entstandene, vorzugsweise glasig erstarrte Masse mit anorganischer, in der Hauptsache oxidisch-silicatischer Zusammensetzung, die in einer oder mehreren Schichten teils mit Zuschlägen auf Werkstücke aus Metall aufgeschmolzen werden soll oder aufgeschmolzen worden ist.

Dabei kann das erfindungsgemäß verwendete Email ausgehend von einer schwermetallhaltigen oder schwermetallfreien Emailfritte hergestellt werden.

Dabei bedeutet der Begriff "schwermetallfrei", daß die verwendete Emailfritte vollständig oder im wesentlichen frei ist von Metallen, die eine Ordnungszahl besitzen, die größer als die Ordnungszahl von Calcium ist.

In einer bevorzugten Ausführungsform der vorliegenden Erfindung, in der das Substrat Aluminum und/oder eine Aluminiumlegierung enthält, wird mit einem sogenannten Aluminiumemail emailliert. Diesbezüglich ist folgendes zu beachten. Der niedrige Schmelzpunkt von Aluminium und seinen Legierungen verlangt Emails, die bei etwa 520 °C bis *560* °C eingebrannt werden können. Das entspricht einer Erweichungstemperatur von ungefähr 450 °C. Demgemäß werden in dieser Ausführungsform als Ausgangsmaterial Emailfritten, die den oben genannten Eigenschaften Rechnung tragen, verwendet.

Dazu können z. B. Gläser mit einem hohen Gehalt an Li₂O, BaO und V₂O₅ verwendet werden. Auch Eutektika, die Fluorid enthalten oder Emails auf Phosphatbasis erfüllen die Temperaturanforderung. Obwohl mit der Zugabe dieser Bestandteile zwar die o. g. Bedingungen bzgl. des Erweichungspunktes erreicht werden können, werden vorzugsweise weitere Bestandteile zur Erhöhung der chemischen Beständigkeit des resultierenden Emails zugegeben. So lassen sich beispielsweise durch eine Veränderung der Verhältnisse von Li₂O und TiO₂ und der Gehalte an Erdalkalimetall und ZnO gute Werte für die Resistenz der resultierenden Emails gegen aggressive Medien erreichen. Details hierzu lassen sich Migonadziev, A.S., Steklo i keramika (1966), 12, S. 15 entnehmen.

Aluminumemails lassen sich in allen Farben sowie in schwarz und weiß herstellen. Bei den Weißemails werden Trübungszusätze, wie z. B. TiO₂ zugegeben, wobei dann das Verhältnis von Li₂O zu TiO₂ entsprechend hoch, d. h. ungefähr 1 zu 1,5 bis 2 gewählt werden muß. Farbige Aluminiumemails lassen sich in vielen Nuancen hersteilen.

Beispielhaft sei hier nochmals die Zusammensetzung einer erfindungsgemäß sehr gut verwendbaren Emails beschrieben:
100 Teile Fritte
15 Teile Leuchpigment
4 Teile Borsäure
2 Teile KOH
1 Teil Wasserglas
45 Teile Wasser

Diese Mischung wird in einer Porzellanmühle zu einem Schlicker mit definierter Mahlfeinheit von z. B. 0,1 bis 0,5 n.B. (nach Bayer) und einem spezifischen Gewicht von z. B. 1,5 bis 2,0, vorzugsweise 1,7 bis 1,8 g/cm³ vermahlen.

Dieser Schlicker wird üblicherweise durch ein Spritzverfahren auf das zu emaillierende Teil aufgebracht.

Weitere Details bzgl. derartiger Aluminiumemails, bzw. des Emaillierens von Aluminium oder Aluminiumlegierungen enthaltenden Substraten lassen sich u. a. einem Übersichtsartikel "Mitteilungen des Vereins Deutscher Emailfachleute e. V. Bd. 43, 1995 (Heft 5), S. 56 ff." entnehmen.

Vorzugsweise beträgt die Dicke der mindestens einen Schicht aus Email 400 *µ*m oder weniger, weiter bevorzugt etwa 300 *µ*m oder weniger, und insbesondere etwa 200 *µ*m oder weniger, wobei die Untergrenze der Schichtdicke des Emails bei etwa 30 *µ*m liegt.

In einer weiteren bevorzugten Ausführungsform wird zunächst ein- oder beidseitig eine Reflexionsschicht aus einem weißen oder einem hellen Email mit einem Weißgehalt von mindestens etwa 78%, weiter bevorzugt mindestens etwa 82%, und danach mindestens eine weitere Schicht aus Email aufgebracht.

Ferner kann auch direkt auf das Substrat eine Reflexionsschicht, beispielsweise durch elektrische Oxidation und/oder durch Einlagerung anorganischer Pigmente, wie z.B. TiO₂, hergestellt werden.

Selbstverständlich kann das Email, das einen Leuchtstoff enthält, auch ohne Reflexionsschicht direkt auf das Substrat aufgebracht werden.

Sofern mehr als eine Schicht, die ein Email enthält, ein- oder beidseitig aufgebracht wird, ist es insbesondere aus ökonomischen Gründen vorteilhaft, daß lediglich die äußere Schicht, die ein Email enthält, einen Leuchtstoff enthält.

Als Leuchtstoffe sind im Rahmen der vorliegenden Erfindung Leuchtstoffe auf Basis von Erdalkali-Aluminaten, wie z.B. mit Europium oder mit Blei aktivierte Erdalkalimetall-Aluminate, wobei das Erdalkalimetall Strontium oder ein Gemisch aus Strontium und Calcium ist, wie z.B. in der EP-A-0 094 132 und der US 3,294,699 (Sr-Aluminat/Europium) beschrieben, ebenfalls durch Europium aktivierte Erdalkali-Aluminate, mit Barium und Strontium als Erdalkalimetalle, wie in DE-A-1 811 732 beschrieben;

Leuchtstoffe umfassend eine Matrix der Formel M₁₋ₓAl₂O₄₋ₓ, wobei M mindestens ein Metall ausgewählt unter Ca, Sr und Ba ist, und X eine ganze Zahl ungleich 0 ist, und die Matrix Eu als Aktivator und als Co-Aktivator mindestens ein unter La, Ce, Pr, Nd, Sm, Gd, Tb, Dy, Ho, Er, Tm, Yb, Lu, Mn, Sn und Bi enthält, wie in der EP-A-0 710 709 beschrieben;
Leuchtstoffe umfassend eine Zusammensetzung MO ∼ a(Al_{1-b}B_{b})₂O₃ : cR, worin 0,5 ≤ a ≤ 10,0, 0,0001 ≤ b ≤ 0,5 und 0,0001 ≤ c ≤ 0,2 ist, MO mindestens ein zweiwertiges Metalloxid, ausgewählt aus MgO, CaO, SrO und ZnO, darstellt, und R Eu und mindestens ein zusätzliches Seltenerdelement darstellt, wie in der DE-A 195 21 119 beschrieben;
Seltenerdmetalldotierte Erdalkalialuminate, wie in der EP-A-0 710 709 und der DE-A 195 21 119 beschrieben;
Leuchtstoffe umfassend eine Matrix der Formel MAl₂O₄, wobei M Calcium, Strontium oder Barium ist und die Matrix Europium als Aktivator und als Co-Aktivator mindestens ein unter Lanthan, Cer, Praeseodym, Neodym, Samarium, Gadolinium, Dysprosium, Holmium, Erbium, Thulium, Ytterbium, Lutetium, Zinn und Wismut enthält, wie in der EP-B-0 622 440 beschrieben; durch Europium aktivierte ternäre Metalloxide enthaltend SrO oder BaO oder Gemische davon, Al₂O₃ oder ein Gemisch aus Al₂O₃ und Ga₂O₃ und ZnO oder MgO, wie in US 4 216 408 beschrieben; und Leuchtstoffe, enthaltend mindestens ein Metalloxid, ausgewählt unter MgO, CaO, SrO und ZnO, sowie als Aktivator Eu²⁺ und mindestens ein zusätzliches Seltenerdelement, ausgewählt unter Pr, Nd, Dy und Tm, vorzugsweise Dy, wie in US 5,376,303 beschrieben, verwendbar.

Dabei werden vorzugsweise Leuchtstoffe auf der Basis eines Erdalkali-Aluminats, wie sie in der EP-B-0 622 440, der EP-A 0 710 709, der DE-A 195 21 119 und der US 5 376 303 beschrieben sind, eingesetzt.

Die Menge des verwendeten Leuchtstoffs ist nicht in besonderer Weise beschränkt, beträgt jedoch aus ökonomischen Erwägungen im allgemeinen bis zu ungefähr 50 Gew.-%, bezogen auf das Gesamtgewicht des Schichtkörpers. Die Untergrenze für die Menge des Leuchtstoffs ergibt sich insbesondere aus der gewünschten Nachleuchtintensität und kann demnach je nach Anwendung in weiten Bereichen variiert werden.

Ferner betrifft die vorliegende Erfindung auch ein Verfahren zur Herstellung der oben beschriebenen Schichtkörper, das die folgenden Schritte umfaßt:
Ein- oder beidseitiges Aufbringen mindestens einer Schicht, die ein Email enthält, auf ein Substrat und Einbrennen der aufgebrachten, mindestens einen Schicht, die ein Email enthält, dadurch gekennzeichnet, daß diese mindestens eine Schicht mindestens einen Leuchtstoff auf Basis eines Erdalkalialuminats enthält.

Das Aufbringen und Einbrennen des Emails erfolgt nach herkömmlichen, aus dem Stand der Technik bekannten Verfahren. So wird auf das Substrat, beispielsweise eine in der Regel entfettete und passivierte Folie aus Aluminium oder Aluminiumlegierung, mit Hilfe einer Aufbringvorrichtung, wie z.B. einer Spritzpistole, das Email in Form einer wäßrigen Suspension (Email-Schlicker) oder als feines Pulver aufgetragen und anschließend bei Temperaturen zwischen etwa 500 und etwa 600 °C eingebrannt. Bei Verwendung mehrerer Schichten aus Email werden diese in der Regel nacheinander aufgebracht und gemeinsam eingebrannt.

Der erfindungsgemäße Schichtkörper kann danach jederzeit auf ein geeignetes Trägermaterial, vorzugsweise auf ein nicht brennbares Trägermaterial, wie z.B. eine Metallplatte, durch Verkleben oder Verschweißen, oder aber auch direkt auf den zu kennzeichnenden Gegenstand, ebenfalls durch Verkleben oder mechanische Befestigung, wie z.B. Nieten, Klemmen oder Schrauben, aufgebracht werden.

In einer weiteren bevorzugten Ausführungsform kann die Schicht, die ein Email und mindestens einen Leuchtstoff enthält, durch Siebdruck oder andere Druckverfahren, Schiebebild, Schablonieren, Spritzen mit Schablonen oder Handbeschriftung aufgebracht werden.

Darüber hinaus betrifft die vorliegende Erfindung auch die Verwendung eines Schichtkörpers, wie oben beschrieben, oder eines wie oben definiert hergestellten Schichtkörpers, um einem Gegenstand Nachleuchteigenschaften zu verleihen, sowie nachleuchtende Gegenstände, dadurch gekennzeichnet, daß sie mit einem derartigen Schichtkörper versehen sind.

Als im Rahmen der vorliegenden Erfindung vorzugsweise mit dem erfindungsgemäßen Schichtkörper zu versehende Gegenstände sind Meßinstrumente, Zifferblätter, Sicherheitszeichen, Schlüssel, Schutzgeländer, Helme, jede Art von Markierungen, wie z.B. in oder an Aufzügen oder als Verkehrsleiteinrichtungen, elektrische Schalter, Schreibinstrumente, Spielzeug oder Haushalts- und Sportgeräte zu nennen.

Darüber hinaus betrifft die vorliegende Erfindung in ihrer allgemeinsten Ausgestaltung die Verwendung eines Leuchtstoffs auf der Basis eines Erdalkalialuminats, um einen Schichtkörper, umfassend ein Substrat und, darauf ein- oder beidseitig aufgebracht, mindestens eine Schicht, die ein Email enthält mit Nachleuchteigenschaften zu versehen.

Im folgenden soll die vorliegende Erfindung nunmehr anhand von einigen Ausführungsbeispielen näher erläutert werden.

### Beispiel 1

Eine Aluminiumfolie mit einer Dicke von 80 um wurde in einer kontinuierlich arbeitenden Anlage von einer Rolle abgewickelt und durchlief zwei Entfettungs-, ein Spül- und ein Passivierungsbad und wurde anschließend getrocknet.

Danach wurde mittels Spritzpistolen beidseitig ein Weißemail mit einer Dicke von ca. 60 µm aufgebracht, getrocknet und eingebrannt.

Anschließend wurde ein Aluminiumemail-Schlicker, dem ein Europium-Dysprosium-dotiertes Strontiumaluminat (Lumilux® Grün SN der Firma Riedel-de Haën) als Leuchtstoff in einer Menge von 40 Gew.-%, bezogen auf das Email, zugesetzt worden war, aufgebracht und dieser Emailauftrag getrocknet und kontinuierlich eingebrannt. Danach wurde die Folie wiederum auf eine Rolle aufgewickelt.

Bei der anschließenden Verwendung wurden entsprechende Längen von dieser Rolle abgewickelt und direkt verwendet.

### Beispiel 2

Zunächst wurde eine Aluminiumfolie mit einer Dicke von 100 *µ*m, die durch Einlagerung von TiO₂ bereits eine weißliche Färbung aufwies, anodisch vorbehandelt und anschließend freihängend auf der Rückseite mit einem Abfallaluminiumemail und auf der Vorderseite mit einem Email-Schlicker, dem ein Leuchtstoff wie in Beispiel 1 zugesetzt wurde, beschichtet, getrocknet und eingebrannt. Die Dicke der erhaltenen Email-Schicht betrug 150 *µ*m.

### Beispiel 3

Ein Blech der Aluminiumlegierung AlFeSi mit einer Blechdicke von 3 mm wurde alkalisch entfettet, danach mit demineralisiertem Wasser gespült und getrocknet. Danach wurde ein Schlicker nach folgendem Versatz hergestellt:
100 Teile Aluminiumfritte
15 Teile Stellmittel
40 Teile Wasser
12 Teile TiO₂

Dieser Schlicker wurde durch Spritzen auf das Blech aufgebracht, getrocknet und bei 570 °C eingebrannt.

Anschließend wurde ein weiterer Schlicker nach folgendem Versatz hergestellt:
100 Teile Aluminiumfritte
30 Teile Stellmittel
60 Teile Wasser
200 Teile Leuchtpigment

Dieser Schlicker wurde auf die gleiche Weise wie oben beschrieben verarbeitet.

### Beispiel 4

Ein Körper aus einer Sandgußlegierung wurde alkalisch entfettet, mehrfach gespült und mit HNO₃ passiviert, danach getrocknet. Dieser Körper wurde mit einem Weißschlicker nach Beispiel 3 überzogen und eingebrannt. Danach wurde ein Schlicker nach folgender Rezeptur hergestellt:
100 Teile Aluminiumfritte
60 Teile Wasser
25 Teile Stellmittel
250 Teile Leuchtstoff

Dieser Schlicker wurde getrocknet, zu einem Pulver verrieben, auf das Gußteil gepudert und eingebrannt.

## Patentansprüche

1. Schichtkörper, umfassend ein Substrat und, darauf ein- oder beidseitig aufgebracht, mindestens eine Schicht, die ein Email enthält, **dadurch gekennzeichnet, daß** die mindestens eine Schicht, die ein Email enthält, mindestens einen Leuchtstoff auf Basis eines Erdalkalialuminats enthält.

2. Schichtkörper nach Anspruch 1, **dadurch gekennzeichnet, daß** das Substrat Aluminium oder eine Aluminiumlegierung enthält.

3. Schichtkörper nach Anspruch 1 oder 2, **dadurch gekennzeichnet, daß** das Email ausgehend von einer schwermetallhaltigen Emailfritte hergestellt wird.

4. Schichtkörper nach einem der vorstehenden Ansprüche, **dadurch gekennzeichnet, daß** das Substrat ein Lochblech mit einer Dicke von 0,2 bis 2,5 mm oder eine Folie mit einer Dicke von 50 bis 500 µm aufweist.

5. Schichtkörper nach einem der vorstehenden Ansprüche, **dadurch gekennzeichnet, daß** die mindestens eine Schicht, die ein Email enthält, eine Dicke von 400 µm oder weniger aufweist.

6. Schichtkörper nach einem der vorstehenden Ansprüche, **dadurch gekennzeichnet, daß** er als mindestens einen Leuchtstoff ein Seltenerdelement dotiertes Erdalkalialuminat enthält.

7. Schichtkörper nach einem der vorstehenden Ansprüche, **dadurch gekennzeichnet, daß** er zusätzlich ein- oder beidseitig eine Reflexionsschicht aus einem weißen oder hellen Email mit einem Weißgehalt von mindestens 78% enthält.

8. Verfahren zur Herstellung eines Schichtkörpers, das die folgenden Schritte umfaßt:
- ein- oder beidseitiges Aufbringen mindestens einer Schicht, die ein Email enthält, auf ein Substrat,
- Einbrennen der aufgebrachten mindestens einen Schicht, die ein Email enthält,
**dadurch gekennzeichnet, daß** die mindestens eine Schicht, die ein Email enthält, mindestens einen Leuchtstoff auf Basis eines Erdalkalialuminats enthält.

9. Verwendung eines Schichtkörpers gemäß einem der Ansprüche 1 bis 7 oder eines Schichtkörpers, hergestellt wie in Anspruch 8 definiert, um einem Gegenstand Nachleuchteigenschaften zu verleihen.

10. Nachleuchtender Gegenstand, **dadurch gekennzeichnet, daß** er mit einem Schichtkörper gemäß einem der Ansprüche 1 bis 7 oder einem Schichtkörper, hergestellt wie in Anspruch 8 definiert, versehen ist.

11. Verwendung eines Leuchtstoffs auf Basis eines Erdalkalialuminats, um einen Schichtkörper, umfassend ein Substrat und, darauf ein- oder beidseitig aufgebracht, mindestens eine Schicht, die ein Email enthält, mit Nachleuchteigenschaften zu versehen.

## Claims

1. Laminar body comprising a substrate and, applied thereto on one or both sides, at least one layer containing an enamel, **characterized in that** the layer or layers containing an enamel contains/contain at least one phosphor based on an alkaline earth metal aluminate.

2. Laminar body according to Claim 1, **characterized in that** the substrate contains aluminium or an aluminium alloy.

3. Laminar body according to Claim 1 or 2, **characterized in that** the enamel is produced from an enamel frit containing heavy metals.

4. Laminar body according to any of the preceding claims, **characterized in that** the substrate comprises a perforated metal sheet having a thickness of from 0.2 to 2.5 mm or a foil having a thickness of from 50 to 500 µm.

5. Laminar body according to any of the preceding claims, **characterized in that** the layer or layers containing an enamel has/have a thickness of 400 µm or less.

6. Laminar body according to any of the preceding claims, **characterized in that** it contains, as at least one phosphor, an alkaline earth metal aluminate doped with rare earth elements.

7. Laminar body according to any of the preceding claims, **characterized in that** it additionally contains, on one or both sides, a reflective layer of a white or light-coloured enamel having a reflectance of at least 78%.

8. Process for producing a laminar body, which comprises the following steps:
- application of at least one layer containing an enamel to one or both sides of a substrate,
- firing the applied layer or layers containing an enamel,
**characterized in that** the layer or layers containing an enamel contains/contain at least one phosphor based on an alkaline earth metal aluminate.

9. Use of a laminar body according to any of Claims 1 to 7 or a laminar body produced as defined in Claim 8 to give an article phosphorescent properties.

10. Phosphorescent article, **characterized in that** it is provided with a laminar body according to any of Claims 1 to 7 or a laminar body produced as defined in Claim 8.

11. Use of a phosphor based on an alkaline earth metal aluminate to provide a laminar body comprising a substrate and, applied thereto on one or both sides, at least one layer containing an enamel with phosphorescent properties.

## Revendications

1. Corps stratifié comprenant un substrat et au moins une couche, qui contient un émail, appliquée d'un ou des deux côtés sur ledit substrat, **caractérisé en ce que** ladite au moins une couche, qui contient un émail, contient au moins une substance phosphorescente à base d'un aluminate alcalino-terreux.

2. Corps stratifié selon la revendication 1, **caractérisé en ce que** le substrat contient de l'aluminium ou un alliage d'aluminium.

3. Corps stratifié selon les revendications 1 ou 2, **caractérisé en ce que** l'émail est fabriqué à partir d'un matériau fritté d'émail contenant un métal lourd.

4. Corps stratifié selon l'une quelconque des revendications précédentes, **caractérisé en ce que** le substrat présente une tôle trouée présentant une épaisseur de 0,2 à 2,5 mm ou un film présentant une épaisseur de 50 à 500 µm.

5. Corps stratifié selon l'une quelconque des revendications précédentes, **caractérisé en ce que** ladite au moins une couche qui contient un émail présente une épaisseur de 400 µm ou moins.

6. Corps stratifié selon l'une quelconque des revendications précédentes, **caractérisé en ce qu'**il contient en tant qu'au moins une substance phosphorescente, un aluminate alcalino-terreux dopé avec un élément de terre rare.

7. Corps stratifié selon l'une quelconque des revendications précédentes, **caractérisé en ce qu'**il contient en outre, d'un côté ou des deux côtés, une couche de réflexion en un émail blanc ou clair présentant une teneur en blanc d'au moins 78%.

8. Procédé de fabrication d'un corps stratifié, qui comprend les étapes suivantes :
- application sur un ou les deux côtés d'un substrat d'au moins une couche, qui contient un émail,
- cuisson de ladite au moins une couche appliquée qui contient un émail,
**caractérisé en ce que** ladite au moins une couche, qui contient un émail, contient au moins une substance phosphorescente à base d'un aluminate alcalino-terreux.

9. Utilisation d'un corps stratifié selon l'une quelconque des revendications 1 à 7 ou d'un corps stratifié fabriqué comme défini dans la revendication 8, afin de donner des propriétés phosphorescentes à un objet.

10. Objet phosphorescent, **caractérisé en ce qu'**il est pourvu d'un corps stratifié selon l'une quelconque des revendications 1 à 7 ou d'un corps stratifié fabriqué comme défini dans la revendication 8.

11. Utilisation d'une substance phosphorescente à base d'un aluminate alcalino-terreux afin de donner des propriétés phosphorescentes à un corps stratifié, comprenant un substrat et au moins une couche, qui contient un émail, appliquée d'un côté ou des deux côtés sur ledit substrat.
